# EUROPÄISCHE PATENTANMELDUNG

(11) **EP 0 178 577 A2**
(43) Veröffentlichungstag der Anmeldung: **23.04.1986**
(21) Anmeldenummer: 85112780.3
(22) Anmeldetag: 09.10.1985
(51) Int. Cl.: B24D 13/12

(54) **Filzkörper als technisches Hilfsmittel sowie Verfahren und Vorrichtung zu dessen Herstellung**

(30) Priorität: 19.10.1984 DE 3438381
(71) Anmelder: Brand, Jack, Toronto Ontario, M5J 2G2 (CA)
(72) Erfinder: Brand, Jack, Toronto Ontario, M5J 2G2 (CA)
(74) Vertreter: Hiebsch, Gerhard F., Dipl.-Ing.

(57) **Zusammenfassung**

57 Ein Filzkörper, insbesondere ein Filzring als technisches Hilfsmittel für Polier- und Schleifarbeiten sowie ein Verfahren zur Herstellung eines Filzkörpers sollen eine verbesserte Einsatzfähigkeit beim Schleif- und Poliervorgang ermöglichen.

Hierzu enthält der Filzkörper (11, 21) zumindest 35% Wolle od. dgl. Haarelemente, und in Hohlräume seines Filzgewirrs sind Schleif- bzw. Polierkörner einer Korngröße unter 100 µm eingeschlossen. Zudem soll der nicht aus Wolle od. dgl. Haarelementen bestehende Anteil des Rohstoffes nicht mehr als 20 Volumenprozente betragen und/ oder die Korngröße der Einschlüsse unter 250 µm liegen.

Das Verfahren zeichnet sich dadurch aus, daß in Wasserschleifkörner mit einer Konzentration bis 500 gr je Liter H₂O, bevorzugt 20 bis 100 gr, eingebracht werden, daß dieses Gemisch als Arbeitsflüssigkeit in einen Rohling mit zumindest 35% Wolle od. dgl. Haarelementen eingepreßt und dieser Filzkörper anschließend getrocknet wird.

## Beschreibung

Die Erfindung betrifft einen Filzkörper, insbesondere i-nen Filzring als technisches Hilfsmittel für Polier- und Schleifarbeiten sowie ein Verfahren und eine Vorrichtung zu dessen Herstellung.

Filzscheiben oder Filzpolierkörper der eingangs erwähnten Art werden üblicherweise hergestellt aus Stückfilzen, Blockfilzen, Tafelfilzen oder Scheibenfilzen in verschiedenen Dicken von 1 mm bis 150 mm mit Durchmessern von 1 mm bis 1000 mm und zwar entweder als gewalkte oder als ungewalkte Filze mit spez. Gewichten zusammen zwischen 0,10 und 1,10 gr/cm³.

Das Einsatzgebiet solcher Filzscheiben umfaßt das Schleifen und Polieren von Glas, Metallen, Steinen, Holz und Kunststoff od. dgl., wobei Schleifkörner beispielsweise aus Quarz, Alüminiumoxid oder Siliziumkarbid in einer pastösen lrägerbindung zwischen der Filzscheibe sowie einem spanend zu formenden Werkstück angeordnet werden.

Der Vorteil hoher Anschmiegfähigkeit von Filz führt zu dessen Einsatz überall dort, wo ein elastisch wirkender Druck sowie eine besonders feine Friktion für das Schleifen und Polieren erwünscht sind. Als nachteilig ist anzusehen, daß Filz nur mit jenen Schleif- oder Polierpasten eingesetzt werden kann, d.h. nach Auftragen von Partikeln auf die Filzkörperoberfläche; eine feste Einbindung der Schleifkörner in den Filz bleibt ausgeschlossen; dieser vermag die genannten Schleif- bzw. Polierzusätze erfahrungsgemäß nicht zu halten.

So ist die Verwendung von Filzkörpern und -scheiben begrenzt; es werden vornehmlich feste Schleifkörper als Schleifsteine bzw. Schleifringe aus keramischen Stoffen, Kunstharzen oder aus Gummi eingesetzt. Sogar letzterem ist der Nachteil zuzuschreiben, insbesondere beim Glasschleifen keine ausreichende Schmiegefähigkeit anzubieten.

Angesichts dieser Gegebenheiten hat sich der Erfinder das Ziel gesetzt, einen Filzkörper der eingangs erwähnten Art mit verbesserter Einsatzfähigkeit beim Schleif- und Poliervorgang sowie Verfahren und Vorrichtungen für dessen Herstellung zu schaffen.

Zur Lösung dieser Aufgabe führt, daß der Filzkörper zumindest 35 S Wolle od. dgl. Haarelemente enthält und in Hohlräumen seines Filzgewirrs Schleif- bzw. Polierkörner einer Korngröße bis zu 1000 µm eingeschlossen sind. Bevorzugt soll der nicht aus Wolle od. dgl. Haarelementen bestehende Anteil des Rohstoffes für den Filzkörper nicht mehr als 20 Volumenprozente, die Korngröße der'Einschlüsse unter 250 µm betragen. Eine bevorzugte Ausführung des Filzkörpers insbesondere für die Glasindustrie ist ein Filzring mit vorstehenden Eigenschaften.

Voraussetzung für die Herstellung des erfindungsgemäßen Filzkörpers ist also die Beteiligung von Hohlfasern mit rauher, insbesondere schuppenartig ausgebildeter Oberfläche am Aufbau eines Rohlings - bevorzugt wird Schafswolle oder sonstiges Tierhaar eingesetzt. Die Zugabe von nicht wollenen od. dgl. Nichthaarfasern kann je nach Qualität und spez. Gewicht des entstehenden Nadel-oder Walkfilzes zwischen 0 % und 20 % schwanken.

Die Schleifkörner werden von den Wollteilen -- etwa deren Schuppen -- gehalten und zwar auch dann, wenn bereits der größere Teil der Kornoberfläche im Verlaufe des Schleifvorganges freigesetzt worden ist. Bei bislang üblichen Schleifsteinen bricht das Schleifkorn aus der es umgebenden Masse bereits dann aus, wenn von ihr nur ein geringer Teil der Oberfläche befreit wurde. So ist es denkbar, auch unterhalb der bezifferten Grenze von 35 % Wollanteil des Filzkörpers in diesen Schleifkörner einzusetzen - jedoch werden diese dann schon in unteren Drehzahlbereichen herausgeschleudert. Ebenfalls liegt im Rahmen der Erfindung die Festlegung größerer Körner z. B. bis 2500 µm - diese aber sind für Schleif- und Poliervorgänge zumeist ungeeignet, können aber etwa in Filzwürfeln ober -Kugelkörpern in kugelmühlenartigen Geräten zum Einsatz gelangen.

Im Fasergewirr des Filzkörpers, dessen hohle Woll- oder Haarelemente durch den beschriebenen Widerhakeneffekt etwa der Schuppen i. w. formschlüssig zusammengehalten werden, sitzen die bevorzugt aus Ceriumoxid bestehenden Schleifpartikel in Hohlräumen fest; während des unten näher erläuterten erfindungsgemäßen Verfahrens gleiten die Schleifpartikel in die Hohlräume, nachdem jene Wollanteile od. dgl. zeitweilig schmiegsam gemacht wurden. Nach einem Trocknungsprozeß sperren die wieder gespannten Wollanteile die Schleifpartikel ein.

Der genannte Rohstoff aus natürlichem Haar -- gegebenenfalls mit begrenzt zugegebenen Fremdfₐsern-- erfaßt etwa 10 - 95, bevorzugt 50 - 95 Gew.-% des fertigen Filzkörpers bei durchschnittlicher Luftfeuchtigkeit. Dessen spezifisches Gewicht liegt zwischen 0,50 und 1,00 gr/cm³, gegebenenfalls zwischen 0,12 und 1,50 gr/cm³.

Der erfindungsgemäße Filzkörper weist prozentual zum spezifischen Gewicht des fertigen Hilfsmittels 80 bis 1 %, insbesondere 35 bis 1 ä, Polier- und Schleifpartikel auf.

Das erfindungsgemäße Verfahren zeichnet sich dadurch aus, daß in Wasser Schleifkörner -- für Glas bevorzugt Ceriumoxid -- mit einer Konzentration bis 500 gr je Liter H₂0, bevorzugt 20 bis 100 gr, eingebracht werden, daß dieses Gemisch als Arbeitsflüssigkeit in einen Rohling der beschriebenen erfindungsgemäßen Ausführung eingepreßt und dieser Filzkörper anschließend getrocknet wird.

Als günstig hat es sich erwiesen, den Filzkörper mit einer sogenannten Steife zu behandeln, welche dem vorstehenden Gemisch zugegeben oder dem Filzkörper nachträglich zugeführt wird. Dabei hat sich ein Anteil an Steifungszusätzen in einem Anteilsbereich bis 80 %, bevorzugt bis 40 %, als günstig erwiesen. Hierzu eignen sich vor allem als wasserlösliche, thermoplastische Zusätze mit einem Trockengehalt von 20 bis 50 % Polyvinyl-oder Polyvinylacetat-Dispersionen, leicht viskose, nichtionogene Flüssigkeiten mit einem ph-Wert zwischen 3,5 und 6,0 bei einem spezifischen Gewicht von etwa 1,1 (20°C). Dieser Steifungszusatz erscheint am Fertigprodukt nach Trocknung bei bevorzugt 80° bis 120° C als harter, transparenter Überzug.

Die Arbeitsflüssigkeit wird bevorzugt 1 bis 80⁰ C (je dichter der Filz, desto höher die Temperatur) eingesetzt, beispeilsweise in folgenden erfindungsgemäßen Zusammensetzungen mit jeweils einem Liter Wasser: Ceriumoxid (Ce₂0₃) Zusatz

Das Einbringen der Arbeitsflüssigkeit in den Rohling geschieht erfindungsgemäß bevorzugt bei 1° C bis 80° C durch einen daran angelegten Unterdruck, dank dessen der Großteil der im Rohling vorhandenen Luft auszieht und durch eindringende Schleifkörner ersetzt werden kann.

Jedoch liegt es auch im Rahmen der Erfindung, auf die Arbeitsflüssigkeit und den Rohling atmosphärischen Druck oder Überdruck bis 6 bar oder mehr einwirken zu lassen unter der Voraussetzung, daß sich innerhalb des Rohlings ein Druckgefälle einstellt.

Nach einem weiteren Merkmal des erfindungsgemäßen Verfahrens kann der Rohling nach durch überwiegend nichtionogene, schwach anionaktive Fettsäureesterverbindungen od. dgl. für die Aufnahme der Schleif- oder Polierpartikel vorbereitet werden; jene bewirken eine Oberflächenglättung der Fasern und deren Rückformung bei erhöhter Feuchtigkeitsaufnahme.

Eine Vorrichtung zur Durchführung der Verbindung des Filzkörpers mit den Schleif- und Polierpartikeln besteht aus einem Flüssigkeitsgefäß für die Arbeitsflüssigkeit, einer in diese eintauchenden Halterung für den Filzkörper sowie einer Förderleitung für ein strömendes Druckmittel; letztere ist bevorzugt als Saugrohr einer Vakuumpumpe ausgebildet, dessen Innendurchmesser bei Herstellung eines Filzringes geringfügig länger ist als der Durchmesser der Ringausnehmung. Diese Maßgabe gewährleistet -- im Zusammenspiel mit dem weiteren Merkmal, daß eine Deckscheibe zur Anlage an der Unterfläche des Filzringes vorgesehen ist und der Unterfläche nur in einem vernachlässigbaren Randbereich anliegt -- eine besonders intensive Saugwirkung sowie einen breiten Wanderweg für die Arbeitsflüssigkeit.

Insbesondere für größere Filzringe dient eine erfindungsgemäße Vorrichtung mit Wellenstumpf über einem Flüssigkeitsbehälter; hier wird ein Tauchvorgang während der Drehung des Filzringes ermöglicht, wobei letzterem im Tauchbad ein Saugstutzen anliegt.

Bei einer anderen Vorrichtung werden die Filzkörper in einem Druckkessel gestapelt, in diesem entlüftet sowie anschließend der Arbeitsflüssigkeit unter Druck ausgesetzt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt jeweils schematisiert in
Fig. 1: einen Querschnitt durch einen Filzring während eines Behandlungsverfahrens;
Fig. 2: einen Verfahrensstammbaum;
Fig. 3: eine weitere Vorrichtung zur Behandlung einer Filzscheibe.

Gemäß Fig. 1 befindet sich in einem Flüssigkeitsbehälter 10 in Abstand sowohl zu dessen Boden 9 als auch zu seiner Wandung 8 ein Filzring 11 einer Höhe h von beispielsweise 35 mm mit einem Durchmesser d einer zentrischen Ringausnehmung 12 von 110 mm sowie einer Wanddicke e von im gewählten Ausführungsbeispiel 20 mm. Dieser Filzring 11 besteht aus einem -- in der Zeichnung nicht deutlich gemachten -- Fasergewirr mit einem noch zu erörternden Anteil an natürlichen Hohlfasern, die ihrerseits -- wenigstens teilweise -- Hohlräume im Fasergewirr begrenzen.

Unterhalb der Ringausnehmung 12 ist eine Deckscheibe 13 zu erkennen, welche eine untere Ringfläche 14 in einer schmalen Randzone 15 der Breite b abdeckt. Die Halteeinrichtung für die bevorzugt metallische Deckscheibe 13 ist aus Gründen der Übersichtlichkeit nicht gezeigt.

Dank jener Deckscheibe 13 gelangt eine Arbeitsflüssigkeit Q, welche sich im Flüssigkeitsbehälter 10 befindet und in die der Filzring 11 mit Deckscheibe 13 eintaucht, vorerst nicht an die Innfenflächen 16 des Filzringes 11.

Auf der nach oben gerichteten Ringfläche 17 des Filzringes 11 sitzt ein zylindrischer Stutzen 18 geringer Wanddicke n (beispielsweise 5 mm) sowie eines lichten Durchmessers i von hier 110 mm.

Der zylindrische Stutzen 18 ist an eine in Fig. 1 nicht dargestellte Vakuumpumpe angeschlossen, bei deren Einschalten ein saugender Luftstrom in Pfeilrichtung x entsteht. Durch diesen Luftstrom erfolgt ein Einziehen von Arbeitsflüssigkeit Q durch den Filzring 11 in die Ringausnehmung 12. Beim Durchwandern des Filzringquerschnittes von der oberen und unteren Ringfläche 17 bzw. 14 sowie der Außenseite 19 des Filzringes zu dessen Innenfläche 16 lösen sich in der Arbeitsflüssigkeit Q befindliche Schleifkörner aus Ceriumoxid -- CeZ03 -und bleiben in den beschriebenen Hohlräumen hängen. Es entsteht ein harter Filzkörper mit auf den gesamten Ringquerschnitt gleichmäßig verteilten Schleifkörnern, welche nach einer Endbehandlung des Filzringes 11 in diesem fest verankert sind, so daß der fertige Filzring 11 sich beispielsweise besonders gut zum Naßpolieren von Glaskanten eignet - dies dank der festliegenden Schleifkörner einerseits und der begrenzten Elastizität des Filzgewirrs anderseits.

Um die Strömungsverhältnisse in der Ringausnehmung 12 zu verbessern, ist auf der Deckscheibe 13 ein kalottenartiger Abweiser 6 zentriert und im Stutzen 18 ein zur Deckscheibe 12 hin geschwungener Einsatz 5 mit zentrischer Saugöffnung 4, dank deren der Durchgang der Arbeitsflüssigkeit Q durch den Filzring 11 nahezu radial zur Stutzenache A erfolgt. Die Weite der Saugöffnung 4 ist mit k bezeichnet.

In Fig. 2 ist bei 20 ein Druckkessel angedeutet, in dem mehrere Filzscheiben 21 auf einem Gitterrost 22 lagern. Oberhalb dessen mündet eine von einem Silobehälter 25 -für mittels einer Füllstandanzeige 26 kontrollierbare Arbeitsflüssigkeit Q -- kommende Leitung 27 mit Sperrorganen 28.

Nahe eines Druckdeckels 30 des Druckkessels 20 endet in dessen Wandung 29 die Leitung 31 einer Vakuumpumpe 32 mit zwischengeschaltetem Abscheider 40. In der Leitung 31 sind neben Sperrorganen 28 eine Sichtkontrolle 33, Thermometer 35 und Vakuummeter 36 vorgesehen.

Mittels des Abscheiders 40 werden Reste der Arbeitsflüssigkeit Q aus einem durch die Leitung 31 geführten Luftstrom ausgebracht - zu deren Abförderung ist der Abscheider 40 über eine Leitung 41 und eine Vakuumfalle 42 mit dem Silobehälter 25 verbunden.

In die beschriebene Vorrichtung werden die Filzscheiben 21 eingelegt, anschließend wird der Druckdeckel 30 luftdicht aufgesetzt.

Nun schließt man die Sperrorgane 28 in der Leitung 27 und öffnet das Sperrorgan 28 der Leitung 31, so daß mit eingeschalteter Vakuumpumpe 32 eine Evakuierung erfolgen kann. Dann gibt man die Leitung 27 frei, ebenfalls öffnet man das Sperrogan 28 am Abscheider 40 - die Durchdringung der Filzscheiben 21 mit Arbeitsflüssigkeit Q beginnt.

Nach einer unten genannten Zeitspanne beendet man die Zufuhr der Arbeitsflüssigkeit Q und kann nach Abbau des entstandenen Unterdrucks im Druckkessel 20 dessen Druckdeckel 30 öffnen. Eine Restentleerung bei Atmosphärendruck erfolgt über ein Sperrorgan 37 am Kesselboden 38.

Will man einen oder mehrere Filzring/e 11 verhältnismäßig großen Durchmessers a mit Ceriumoxid oder entsprechenden Schleif^{p}artikeln versehen, kann man jenen Filzring 11 gemäß Fig. 3 über einem Flüssigkeitsbehälter 10 an einem rechtwinklig zur Wellenachse bewegbaren Wellenstumpf 43 -- in einer hier nicht dargestellten Weise -einspannen. Man taucht den Filzring 11 bis zu einer Tauchhöhe q in die Arbeitsflüssigkeit Q, welche mittels Sog aus einem flexiblen Saugstutzen 18_{f} durch den Ringquerschnitt gezwungen wird.

Eine Behandlung der Filzringe 11 wurde entsprechend dem nachfolgenden Beispiel durchgeführt.

Aus Blockfilz wurden Rohlinge für Filzringe 11 einer Höhe h von z.B. 40 bis 60 mm hergestellt. Es galten folgende Maße:

Das spez. Gewicht lag bei 0,48 bis 0,68 gr/cm³.

Es wurde in feuchtem Zustand des Rohlings die Ringausnehmung 12 eingebohrt und die Außenwand 19 des Filzringes 11 gesägt.

Die eingesetzte Arbeitsflüssigkeit Q bestand aus:

Der vorstehende Begriff "Ceriumoxid" erfaßt eine Mischung aus hochwertigen Ceriumoxiden, anderen Oxiden und Zusätzen, die ein schnelles Poliermittel guter Mischfähigkeit und Näßeverteilung ergeben. Es gelten nachfolgende physikalische und chemische Daten:

Das Gemisch Ce₂O₃ / H₂0 / ZS wurde gut umgerührt und der Filzring 11 mit der Dichtscheibe 13 an den Absaugstutzen 18 gehalten. Nun wurde die Vakuumpumpe eingeschaltet und anschließend der Filzring 11 völlig in das Gemisch Ce₂0₃/ H₂0 / ZS eingetaucht. Schon nach etwa 5 sec wurde der Filzring 11 gewendet und der Vorgang von der anderen Seite wiederholt, um das Ceriumoxid gleichmäßig im Filzring 11 zu verteilen.

Im Anschluß an den Saugvorgang wurde das Wasser in einer Zentrifuge während etwa 60 sec ausgeschleudert, um ein späteres Trocknen zu beschleunigen. Nach dem Trocknen wurde der Filzring 11 auf Fertigstärke gepreßt und durch ein Tränken des gepreßten Filzringes 11 mit einem oben näher genannten Steifungszusatz einem Steifprozeß unterworfen.

Das Ansaugvermögen der Vakuumpumpe lag in einem Bereich von 80 bis 100 X Vakuumsaugleistung, während die Arbeitsflüssigkeit Q durch den Filzring 11 gesaugt wurde; je spez. niedriger der Filzwerkstoff, desto geringer mußte die Vakuumsaugleistung sein und desto mehr Ce₂0₃ wurde aufgenommen.

Sowohl die Saugzeit als auch die Menge der durchgezogenen Arbeitsflüssigkeit Q von ca. 0,25 bis 1 ltr. waren abhängig von der Dichte des Filzes, der Höhe h des Filzrohlings, von der Konzentration der Arbeitsflüssigkeit Q und der Stärke der Vakuumsaugleistung.

## Patentansprüche

1. Filzkörper, insbesondere Filzring als technisches Hilfsmittel für Polier- und Schleifarbeiten,
dadurch gekennzeichnet,
daß der Filzkörper (11,21) zumindest 35 % Wolle od. dgl. Haarelemente enthält und in Hohlräumen seines Filzgewirrs Schleif- bzw. Polierkörner einer Korngröße unter 1000 µm eingeschlossen sind.

2. Filzkörper nach Anspruch l, dadurch gekennzeichnet, daß der nicht aus Wolle od. dgl. Haarelementen bestehende Anteil des Rohstoffes nicht mehr als 20 Volumenprozente beträgt, wobei gegebenenfalls die Korngröße der Einschlüsse unter 250 µm beträgt und/oder die Schleifkörner von schuppenartigen Widerhaken im Filzgewirr gehalten sind.

3. Filzkörper nach Anspruch 1 oder 2, gekennzeichnet durch in ihm gleichmäßig verteilte Ceriumoxidpartikel oder durch in ihm gleichmäßig verteilte Partikel aus Aluminiumoxid oder Siliziumkarbid.

4. Filzkörper nach einem der Ansprüche 1 bis 3, gekennzeichnet durch etwa 10 bis 95 Gew.-%, bevorzugt 50 bis 95 Gew.-%, natürlichen Haares oder von Wolle im fertigen Filzkörper bei durchschnittlicher Luftfeuchtigkeit und/oder durch ein spezifisches Gewicht zwischen 0,12 und 1,5 gr/cm³, bevorzugt 0,5 bis 1,0 gr/cm³, wobei prozentual zum spezifischen Gewicht des fertigen Filzkörpers (11) 80 bis 1 %, insbesondere 35 bis 1 %, Anteile an Polier- und Schleifpartikeln im Filzkörper vorgesehen sind.

5. Verfahren zur Herstellung eines Filzkörpers, insbesondere eines Filzringes als technisches Hilfsmittel für Polier- und Schleifarbeiten, dadurch gekennzeichnet, daß in Wasser Schleifkörner mit einer Konzentration bis 500 gr je Liter H₂0, bevorzugt 20 bis 100 gr, eingebracht werden, daß dieses Gemisch als Arbeitsflüssigkeit in einen Rohling mit zumindest 35 % Wolle od. dgl. Haarelementen eingepreßt und dieser Filzkörper anschließend getrocknet wird.

6. Verfahren nach Anspruch 5, dadurch gekennzeichnet, daß der Rohling an ein Vakuum angeschlossen wird, und/oder, daß der Rohling in die Arbeitsflüssigkeit eingetaucht und an einer Seite mit Vakuum beaufschlagt wird.

7. Verfahren nach Anspruch 5 oder 6, dadurch gekennzeichnet, daß innerhalb des Rohlings für den Filzkörper ein Druckgefälle hergestellt und/oder das Druckgefälle im Filzkörper plötzlich umgekehrt wird.

8. Verfahren nach einem der Ansprüche 5 bis 7 zur Herstellung eines Filzringes, dadurch gekennzeichnet, daß dessen Ringöffnung an eine Vakuumleitung angeschlossen und die gegegenüberliegende Fläche des Filzringes so abgedeckt wird, daß die Arbeitsflüssigkeit vorerst außerhalb der Ringöffnung gehalten wird.

9. Verfahren nach wenigstens einem der Ansprüche 5 bis 8, gekennzeichnet durch einen bevorzugten Bereich der Vakuumbeaufschlagung von 10 bis 1800 sec, wobei gegebenenfalls dem Filzkörper eine Steife zugeführt wird.

10. Verfahren nach Anspruch 5 oder 9, dadurch gekennzeichnet, daß die Steife der Arbeitsflüssigkeit vor dem Eintauchen des Rohlings zugemischt wird, und/oder daß der Steifungszusatz in einem Anteilsbereich bis 80 %, bevorzugt bis 40 %, liegt.

11. Verfahren nach wenigstens einem der Ansprüche 5 bis 10, gekennzeichnet durch einen wasserlöslichen, thermoplastischen Zusatz mit einem Trockengehalt von 20 bis 50 %, bevorzugt eine Polyvinyl- oder Polyvinylacetat-Dispersion, und/oder dadurch gekennzeichnet, daß dem Filzkörper bzw. seinem Rohling vor dem Einbringen der Arbeitsflüssigkeit ein Zusatz aus überwiegend nichtionogenen, schwach anionaktiven Fettsäureesterverbindungen zugeführt wird.

12. Vorrichtung zur Durchführung des Verfahrens nach wenigstens einem der Ansprüche 5 bis 11, dadurch gekennzeichnet, daß einem Flüssigkeitsgefäß (10) für Arbeitsflüssigkeit (Q) eine in letztere eintauchende Halterung für den Filzkörper (11,21) sowie eine Förderleitung (18) für ein strömendes Druckmittel zugeordnet ist, wobei gegebenenfalls die Förderleitung ein Saugrohr (18) einer Vakuumpumpe ist.

13. Vorrichtung nach Anspruch 12 zur Herstellung eines Filzringes, gekennzeichnet durch eine Deckscheibe (13) als Auflage für den Filzring (11), wobei gegebenenfalls sowohl auf der Deckscheibe (13) als auch am Saugrohr (18) Strömungsleitorgane (5,6) für eine Arbeitsflüssigkeit vorgesehen sind.

14. Vorrichtung nach Anspruch 13, dadurch gekennzeichnet, daß die Halteeinrichtung für den Filzring (11) eine parallel zum Flüssigkeitsspiegel verlaufende Welle und an dieser der Filzring (11) oder Filzkörper (21) eintauchbar festzulegen ist, wobei gegebenenfalls an einer Oberfläche des Filzringes ein Saugstutzen (18_{f}) angesetzt ist.

15. Vorrichtung nach Anspruch 12, gekennzeichnet durch einen Druckkessel (20), welcher sowohl an einen Flüssigkeitsbehälter (25) als auch an eine Vakuumpumpe (32) angeschlossen ist, wobei sich zwischen letzterer und dem Druckkessel wenigstens ein Abscheider (40) befindet.
